# EUROPÄISCHE PATENTSCHRIFT

(11) **EP 0 308 921 B1**
(45) Veröffentlichungstag und Bekanntmachung des Hinweises auf die Patenterteilung: **09.03.1994**
(21) Anmeldenummer: 88115558.4
(22) Anmeldetag: 22.09.1988
(51) Int. Cl.: C11C 5/00

(54) **Verfahren zur Herstellung von Zierkerzen**
Process for manufacturing ornamental candles
Procédé de fabrication de bougies d'ornement

(30) Priorität: 23.09.1987 DE 3731896
(43) Veröffentlichungstag der Anmeldung: 29.03.1989
(73) Patentinhaber: EIKA WACHSWERKE FULDA GMBH, D-36039 Fulda (DE)
(72) Erfinder: Moretti, Luisa, Limite Sull'Arno (Firenze) (IT)
(74) Vertreter: Schlagwein, Udo, Dipl.-Ing.

(56) Entgegenhaltungen:
- DE-A- 2 754 018
- FR-A- 1 309 879
- FR-A- 2 159 538
- CHEMICAL ABSTRACTS, Band 100, 1984, Seite 87, Zusammenfassung Nr. 69977z,Columbus, Ohio, US; & JP-A-58 136 700

## Beschreibung

Die Erfindung betrifft ein Verfahren zur Herstellung von Zierkerzen mit einem metallischen Oberflächendekor durch Lackieren einer Wachskerze mit einem Alkohollack und anschließendes Metallisieren unter Vakuum.

Ein Verfahren der vorstehenden Art ist in den CHEMICAL ABSTRACTS, Band 100, 1984, Seite 87, als Zusammenfassung Nr.69977z der japanischen Patentveröffentlichung JP-A-58 136 700 beschrieben. Durch das Metallisieren erzielt man eine bessere ästhetische Wirkung und höhere Haltbarkeit als bei dem allgemein üblichen Verfahren des Aufbringens von Purpurfarbe.

Es hat sich gezeigt, daß es bei zu metallisierenden Kerzen in der Phase der Metallisierung unter Vakuum zu "Abplatzungen" kommen kann, welche Unregelmäßigkeiten in der Metallisierung zur Folge haben. Weiterhin neigen metallisierte Kerzen zu Abschälungserscheinungen des Lacks.

Der Erfindung liegt das Problem zugrunde, ein Verfahren der eingangs genannten Art so zu gestalten, daß Kerzen mit einer möglichst gleichmäßigen Metallisierung erzeugt werden können.

Dieses Problem wird erfindungsgemäß dadurch gelöst, daß zwischen dem Lackieren und Metallisieren der Zierkerzen diese mindestens 60 Stunden, höchstens jedoch 15 Tage gealtert werden.

Durch dieses erfindungsgemäße Verfahren lassen sich in der Phase der Metallisierung unter Vakuum Abplatzungen vermeiden, die Unregelmäßigkeiten in der Metallisierung zur Folge hätten. Abschälerscheinungen des Lackes lassen sich dadurch vermeiden, daß die Metallisierung nach einer Zeit von nicht länger als 15 Tagen nach der Behandlung mit Alkohollack durchgeführt wird.

Um eine gute Lackierung und darauffolgende Metallisierung zu erreichen, muß die Kerze frei abgestützt werden und sie darf nicht berührt werden, um das Anhaften der Metallisierung zu gewährleisten. Hierzu wird in den Kerzen ein axiales Loch am unteren Ende zum Aufstecken auf eine Zapfenhalterung eines in die Vakuumkammer einzubringenden Rechens vorgesehen.

## Patentansprüche

1. Verfahren zur Herstellung von Zierkerzen mit einem metallischen Oberflächendekor durch Lackieren einer Wachskerze mit einem Alkohollack und anschließendes Metallisieren unter Vakuum, **dadurch gekennzeichnet**, daß zwischen dem Lackieren und Metallisieren der Zierkerzen diese mindestens 60 Stunden, höchstens jedoch 15 Tage gealtert werden.

## Claims

1. Process for manufacturing ornamental candles with metallic surface decoration by lacquering of a wax candle with a spirit lacquer and subsequent metallization under vacuum, characterised in that the ornamental candles are aged for at least 60 hours but at most 15 days between lacquering and metallization.

## Revendications

1. Procédé de fabrication de bougies d'ornement avec une décoration métallique de surface par laquage d'une bougie en cire au moyen d'une laque alcoolique et métallisation subséquente sous vide caractérisé, en ce que l'on soumet les bougies d'ornement à un vieillissement pendant au moins 60 heures, au maximmum cependant 15 jours, entre le laquage et la métallisation.
